# EUROPÄISCHE PATENTSCHRIFT

(11) **EP 1 745 158 B1**
(45) Veröffentlichungstag und Bekanntmachung des Hinweises auf die Patenterteilung: **15.12.2010**
(21) Anmeldenummer: 05716985.6
(22) Anmeldetag: 10.03.2005
(51) Int. Cl.: C23C 8/04

(54) **VERFAHREN ZUR OBERFLÄCHENBEHANDLUNG**
METHOD FOR TREATING SURFACES
PROCEDE POUR TRAITER UNE SURFACE

(30) Priorität: 29.04.2004 DE 102004021043
(43) Veröffentlichungstag der Anmeldung: 24.01.2007
(73) Patentinhaber: ROBERT BOSCH GMBH, 70442 Stuttgart (DE)
(72) Erfinder: ZELLER, Rolf, 71701 Schwieberdingen (DE); LIPPMANN, Nils, 81450 Curitiba (BR)
(86) Internationale Anmeldenummer: PCT/EP2005/051077
(87) Internationale Veröffentlichungsnummer: WO 2005/106063

(56) Entgegenhaltungen:
- DE-A1- 10 056 842
- FR-A- 2 038 486
- US-A- 5 399 207
- PATENT ABSTRACTS OF JAPAN Bd. 2003, Nr. 11, 5. November 2003 (2003-11-05) & JP 2003 193197 A (TOGO SEISAKUSHO CORP), 9. Juli 2003 (2003-07-09)
- DATABASE WPI Section Ch, Week 198143 Derwent Publications Ltd., London, GB; Class M13, AN 1981-79172D XP002330034 & SU 800 235 B (POWDER METAL BELO) 30. Januar 1981 (1981-01-30)
- PATENT ABSTRACTS OF JAPAN Bd. 015, Nr. 076 (C-0809), 21. Februar 1991 (1991-02-21) & JP 02 301552 A (AISIN TAKAOKA LTD), 13. Dezember 1990 (1990-12-13)

## Beschreibung

Die Erfindung bezieht sich auf ein Verfahren zur Behandlung einer metallischen Oberfläche und dessen Verwendung nach dem Oberbegriff der unabhängigen Ansprüche.

### Stand der Technik

Es ist bekannt, metallische Oberflächen mittels Nitrier- oder Nitrocarburierverfahren zu härten. Die Härtung beruht auf einer Diffusion von Stickstoff beispielsweise in den Stahl der zu behandelnden metallischen Oberfläche. Dabei kommt es zur Einlagerung von Stickstoff auf Zwischengitterplätze und Bildung von Nitriden sowie zur Stickstoffanlagerung an Carbide unter Bildung von Carbonitriden. Durch die Nitrierung werden harte Oberflächenschichten erzeugt, wodurch die Härte, der Verschleißwiderstand und die Dauerfestigkeit der metallischen Oberfläche erhöht werden.

Eine erste Möglichkeit zur Nitrierung metallischer Ohrflächen besteht darin, die entsprechend Oberfläche einem sogenannten Gasnitrieren zu unterziehen. Ein derartiges Verfahren ist beispielsweise der DE 101 47 205 Cl zu entnehmen. Dabei wird ein Werkstück in einem Nitrierofen in einem ersten Schritt auf eine Temperatur von etwa 400 °C erwärmt. Diese Erwärmung erfolgt vorzugsweise unter einer Ammoniakatmosphäre. Danach wird das Werkstück in einem zweiten Schritt auf eine Nitriertemperatur erwärmt, die etwa zwischen 500°C und 600 °C liegt. Das eigentliche Nitrieren des Werkstücks erfolgt in einer Atmosphäre aus Ammoniak und einem Oxidationsmittel, einer Atmosphäre aus Ammoniak und einem Kohlenstoffträger bzw. in einer reinen Ammoniakatmosphäre. Eine weitere Möglichkeit zur Nitrierung metallischer Oberflächen stellt die sogenannte Plasmanitrierung dar. Hierbei wird das Werkstück bei einer erhöhten Temperatur einem Gasgemisch ausgesetzt, wobei die Nitrierung durch Einwirkung eines Plasmas unterstützt wird. Ein solches Verfahren ist beispielsweise der DE 100 56 842 A1 zu entnehmen.

Nitrierte Bauteiloberflächen sind jedoch aufgrund ihrer Schichtcharakteristik und Härte nach einer Nitrierbehandlung nur eingeschränkt mechanisch bearbeitbar. Zur Verbesserung der Verarbeitbarkeit wird beim Nitrieren häufig eine partielle Wärmebehandlung durchgeführt. Dabei werden Bereiche, die zu einem späteren Zeitpunkt mechanisch bearbeitet und somit nicht nitriert werden sollen, lokal abgedeckt. Dies erfolgt beispielsweise beim Gasnitrieren durch den vorherigen Auftrag entsprechender Pasten, wodurch eine Wechselwirkung der stickstoffhaltigen Atmosphäre mit den abgedeckten Oberflächenbereichen verhindert wird. Bei der Plasmanitrierung wird eine Maskierung der nicht zu nitrierenden Oberflächenbereiche vorgenommen, wodurch das Auftreten eines Glimmsaumes an der maskierten Bauteiloberfläche vermieden und somit die Erzeugung reaktiven Stickstoffs verhindert wird.

Beide Methoden zu Abdeckung nicht zu nitrierender Oberflächenbereiche sind jedoch auf kleine Oberflächenbereiche beschränkt und es können insbesondere beim Plasmanitrieren nur Bereiche mit geringer geometrischer Komplexität wirkungsvoll maskiert werden.

Aus der US 5, 399,207 ist weiterhin ein Gasnitrierverfahren bekannt, bei dem zur Verbesserung der Nitrierwirkung das entsprechende Werkstück einer mechanischen Belastung in Form einer reibenden Einwirkung von Partikeln ausgesetzt wird.

Aus der FR-A-2 038 486 ist ferner ein Beschichtungsverfahren bekannt, um eine metallische Beschichtung aufzubringen. Dabei kann eine bestimmte Geometrie der metallischen Beschichtung erzeugt werden, indem gewisse Bereiche durch ein Sandstrahlen vorbehandelt werden, um hier eine Beschichtung zu verhindern.

Aufgabe der vorliegenden Erfindung ist es, ein Verfahren zur Behandlung metallischer Oberflächen bereitzustellen, bei dem während der Durchführung eines Nitrier- oder Nitrocarburierverfahrens ein Nitrieren bzw. Nitrocarburieren vorbestimmter Oberflächenbereiche verhindert wird.

### Vorteile der Erfindung

Das erfindungsgemäße Verfahren mit den kennzeichnenden Merkmalen des Anspruchs 1 hat den Vorteil, dass auf einfache und kostengünstige Weise bestimmte Bereiche einer zu nitrierenden Oberfläche dem Einwirken einer Nitrier-oder Nitrocarburierbehandlung wirkungsvoll entzogen werden können, sodass diese einer späteren mechanischen Weiterverarbeitung zugänglich sind. Dazu werden diejenigen Bereiche der metallischen Oberfläche, die nicht nitriert oder nitrocarburiert werden sollen, vor der Durchführung des Nitrier- oder Nitrocarburierverfahrens einer Kaltverformung unterzogen.

Die so vorbehandelten Oberflächenbereiche können danach ohne eine weitere Abdeckung sowohl einer Gas- als auch einer Plasmanitrierung unterzogen werden. Dies ermöglicht die partielle Behandlung auch von Bauteiloberflächen mit hoher geometrischer Komplexität. Ein weiterer Vorteil besteht darin, dass eine Kaltverformung leicht automatisierbar und somit kostengünstig durchgeführt werden kann. Darüber hinaus wird eine Verschmutzung der Bauteile bzw. Ofenanlagen durch Pastenrückstände verhindert.

Mit den in den Unteransprüchen aufgeführten Maßnahmen sind vorteilhafte Weiterbildungen möglich.

So ist es von Vorteil, wenn als Kaltverformung ein Kugelstrahlen, Prägen oder Überwalzen erfolgt, da diese Kaltverformungsverfahren wirkungsvoll sind und dennoch einfach durchgeführt werden können.

### Zeichnung

Ein Ausführungsbeispiel der Erfindung ist in der Zeichnung dargestellt und in der nachfolgenden Beschreibung näher erläutert. Figur 1 zeigt ein Ablaufschema des erfindungsgemäßen Verfahrens, Figur 2 eine Auftragung der Härte einer vor dem Nitrierprozess kaltverformten Oberfläche nach Vickers über dem Abstand des Messpunktes von der Bauteiloberfläche, Figur 3 zum Vergleich eine Auftragung der Härte einer vor der Nitrierung nicht kaltverformten Oberfläche nach Vickers über dem Abstand des Messpunktes von der Bauteiloberfläche gemäß der DE 100 56 842 A1 und Figur 4 ein Schliffbild einer gemäß dem erfindungsgemäßen Verfahren vor dem Nitrierprozess kaltverformten Bauteiloberfläche nach dem Nitrierprozess.

### Ausführungsbeispiel

In Figur 1 ist ein Ablaufschema des erfindungsgemäßen Verfahrens gemäß einem ersten Ausführungsbeispiel dargestellt. Dabei wird in einem ersten Schritt das Bauteil 10 bereichsweise einer Kaltverformung 12 unterworfen, wobei als Kaltverformung ein Kugelstrahlen, Prägen oder Überwalzen durchgeführt werden kann. Danach weist das Bauteil 10a oberflächlich die kaltverformten Bereiche 14 auf. Durch den Kaltverformungsvorgang wird die kristalline Struktur des Stahles verändert, sodass ein Eindiffundieren von Stickstoff verhindert wird In einem weiteren Schritt erfolgt die Nitrierung 16 der Bauteiloberfläche. Das dabei resultierende Bauteil 10b, das in Form eines Längsschnitts entlang der Linie A-A des Bauteils 10a dargestellt ist, weist eine stickstoffhaltige Diffusionsschicht 18 auf, wobei die zuvor kaltverformten Bereiche 14 gegenüber einer Einwirkung des Nitrierverfahrens resistent sind und keine wie auch immer geartete, stickstoffhaltige Diffusionsschicht aufweisen.

Eine Härteverteilung der kaltverformten Bereiche 14 nach dem Nitrierprozess ist in Figur 2 dargestellt. Dabei ist erkennbar, dass die gemessene Härte nach Vickers sich unabhängig vom Abstand des Messpunkts zur Bauteiloberfläche praktisch nicht verändert. Dies ist ein Indiz, das während des Nitrierprozesses im Bereich der kaltverformten Bereiche 14 keine stickstoffhaltige Diffusionsschicht entstanden ist.

Zum Vergleich ist in Figur 3 die gemessene Härte einer Bauteiloberfläche dargestellt, die gemäß dem Stand der Technik ohne vorherige Kaltverformung einem Nitrierprozess unterzogen wurde. Dabei ist erkennbar, dass die Vickershärte insbesondere in einem Randbereich von 0,1 mm an der Bauteiloberfläche stark zunimmt und somit auf die Existenz einer stickstoffhaltigen Diffusionsschicht geschlossen werden kann.

In Figur 4 ist weiterhin in tausendfacher Vergrößerung ein Schliffbild der Bauteiloberfläche im Bereich der kaltverformten Oberflächenbereiche 14 nach erfolgter Nitrierung abgebildet, wobei erkennbar ist, dass die Bauteiloberfläche aus einer einheitlichen Materialschicht besteht und keine stickstoffhaltige Oberflächenschicht existiert.

Die Nitrierung der Bauteiloberfläche kann bspw. durch Gasnitrieren erfolgen, wobei das Bauteil bei höheren Temperaturen einer Atmosphäre ausgesetzt wird, die Stickstoff oder eine stickstoffhaltige Verbindung wie Ammoniak enthält, und zusätzlich sauerstoffhaltige Verbindungen wie Sauerstoff oder Wasser enthalten kann. Das Gasnitrieren kann beispielsweise so durchgeführt werden, wie es der DE 100 56 842 A1 zu entnehmen ist.

Vorzugsweise erfolgt die Nitrierung der Bauteiloberfläche jedoch mittels eines Plasmanitrierverfahrens. Der Nitrierprozess erfolgt dabei bei einem Unterdruck von 250 Pa in einer Gasatmosphäre, die 30 bis 40 Vol.% Stickstoff, 15 bis 25 Vol.% Wasserstoff, 15 bis 25 Vol.% Argon und 25 bis 35 Vol.% Methan enthält. Als Prozesstemperatur wird eine Temperatur von 350 bis 450 °C gewählt, die Nitrierdauer beträgt ungefähr 24 Stunden. Die eingestellte elektrische Spannung liegt zwischen 400 und 600 Volt, wobei vorzugsweise eine gepulste Wechselspannung verwendet wird, die ein Puls-/Pausenverhältnis von 1:1 bis 1:3 aufweist.

Dem Nitrierprozess bzw. der Kaltverformung kann optional eine Wärmebehandlung der zu nitrierenden Werkstückoberfläche vorangehen, die als sogenanntes Anlassen bezeichnet wird. Weiterhin werden die zu nitrierenden Werkstücke einer Reinigungsbehandlung, bspw. durch Behandlung mit alkalisch-wässrigen Reinigungsmitteln oder Reinigungsmitteln auf Alkoholbasis, unterzogen. Insbesondere bei der Plasmanitrierung kann weiterhin eine Feinreinigung der Werkstückoberfläche durch Sputtern in einem Wasserstoff- bzw. Wasserstoff-Argon-Plasma vor der eigentlichen Plasmanitrierung erfolgen.

An den Nitrierprozess kann sich darüber hinaus eine Nachbehandlung der nitrierten bzw. teilnitrierten Bauteile anschließen. Diese Nachbehandlung kann in Form einer mechanischen Nachbearbeitung beispielsweise durch Mikrostrukturierung des Werkstücks erfolgen.

## Patentansprüche

1. Verfahren zur Behandlung einer metallischen Oberfläche eines Bauteils 10, wobei in einem ersten Schritt das Bauteil (10) bereichsweise einer Kaltverformung unterworfen wird zur Erzeugung eines Bauteils (10a) mit oberflächlich kaltverformten Bereichen (14) und in einem weiteren Schritt, das kaltverformte Bauteil (10) einem Nitrier-oder einem Nitrocarburierverfahren unterzogen wird.

2. Verfahren nach Anspruch 1, **dadurch gekennzeichnet, dass** als Kaltverformung ein Kugelstrahlen, Prägen oder Überwalzen erfolgt.

3. Verfahren nach Anspruch 1 oder 2, **dadurch gekennzeichnet, dass** die Nitrier-oder Nitrocarburierbehandlung bei einer Temperatur von 360 bis 480°C erfolgt.

4. Verfahren nach einem der Ansprüche 1 bis 3, **dadurch gekennzeichnet, dass** die Nitrier- oder Nitrocarburierbehandlung über einen Zeitraum von 5 bis 24 Stunden erfolgt.

5. Verfahren nach einem der vorhergehenden Ansprüche, **dadurch gekennzeichnet, dass** die metallische Oberfläche (10, 14) einer Plasmanitrierung oder einer Plasmanitrocarburierung unterzogen wird

6. Verfahren nach Anspruch 5, **dadurch gekennzeichnet, dass** der Plasmanitrierung eine gepulste Hochspannung zugrunde liegt.

7. Verfahren nach einem der vorhergehenden Ansprüche, **dadurch gekennzeichnet, dass** die metallische Oberfläche (10, 14) vor der Nitrierung oder Nitrocarburierung angelassen wird.

8. Verfahren nach einem der vorhergehenden Ansprüche, **dadurch gekennzeichnet, dass** die metallische Oberfläche (10, 14) nach der Nitrierung oder Nitrocarburierung mikrostrukturiert wird.

9. Verwendung eines Verfahrens nach einem der Ansprüche 1 bis 8 zur Herstellung von Druckspiralfedern für Einspritzvorrichtungen.

## Claims

1. Method for treating a metallic surface of a component (10), wherein, in a first step, certain regions of the component (10) are subjected to cold-forming in order to produce a component (10a) with superficially cold-formed regions (14), and, in a further step, the cold-formed component (10a) is subjected to a nitriding process or a nitrocarburization process.

2. Method according to Claim 1, **characterized in that** the cold-forming carried out is shot peening, embossing or lapping.

3. Method according to Claim 1 or 2, **characterized in that** the nitriding treatment or nitrocarburization treatment is carried out at a temperature of 360 to 480°C.

4. Method according to one of Claims 1 to 3, **characterized in that** the nitriding treatment or nitrocarburization treatment is carried out over a period of time of 5 to 24 hours.

5. Method according to one of the preceding claims, **characterized in that** the metallic surface (10, 14) is subjected to plasma nitriding or plasma nitrocarburization.

6. Method according to Claim 5, **characterized in that** a pulsed high voltage underlies the plasma nitriding.

7. Method according to one of the preceding claims, **characterized in that** the metallic surface (10, 14) is tempered before the nitriding or nitrocarburization.

8. Method according to one of the preceding claims, **characterized in that** the metallic surface (10, 14) is microstructured after the nitriding or nitrocarburization.

9. Use of a method according to one of Claims 1 to 8 for producing compressive coil springs for injection devices.

## Revendications

1. Procédé de traitement d'une surface métallique d'un composant (10), dans lequel, dans une première étape, certaines parties du composant (10) subissent une déformation à froid pour obtenir un composant (10a) présentant des parties (14) dont la surface est déformée à froid, et dans une deuxième étape, le composant (10a) déformé à froid subit une opération de nitruration ou de nitrocarburation.

2. Procédé selon la revendication 1, **caractérisé en ce que** la déformation à froid est une projection de billes, un gaufrage ou un laminage.

3. Procédé selon les revendications 1 ou 2, **caractérisé en ce que** le traitement de nitruration ou de nitrocarburation est effectué à une température de 360 à 480°C.

4. Procédé selon l'une des revendications 1 à 3, **caractérisé en ce que** le traitement de nitruration ou de nitrocarburation est effectué pendant une durée de 5 à 24 heures.

5. Procédé selon l'une des revendications précédentes, **caractérisé en ce que** la surface métallique (10, 14) subit une nitruration au plasma ou une nitrocarburation au plasma.

6. Procédé selon la revendication 5, **caractérisé en ce que** la nitruration au plasma est basée sur une haute tension pulsée.

7. Procédé selon l'une des revendications précédentes, **caractérisé en ce que** la surface métallique (10, 14) subit un revenu avant la nitruration ou la nitrocarburation.

8. Procédé selon l'une des revendications précédentes, **caractérisé en ce que** la surface métallique (10, 14) est microstructurée après la nitruration ou la nitrocarburation.

9. Utilisation d'un procédé selon l'une des revendications 1 à 8 pour fabriquer des ressorts spiralés de compression pour dispositifs d'injection.
